# EUROPÄISCHE PATENTSCHRIFT

(11) **EP 0 348 661 B1**
(45) Veröffentlichungstag und Bekanntmachung des Hinweises auf die Patenterteilung: **28.07.1993**
(21) Anmeldenummer: 89108992.2
(22) Anmeldetag: 19.05.1989
(51) Int. Cl.: B41M 5/26

(54) **Thermofarbband sowie ein Verfahren zu dessen Herstellung**
Thermal ribbon and method of manufacturing same
Ruban thermique et méthode pour sa fabrication

(30) Priorität: 30.06.1988 DE 3822163
(43) Veröffentlichungstag der Anmeldung: 03.01.1990
(73) Patentinhaber: Pelikan GmbH, 30177 Hannover (DE)
(72) Erfinder: Mecke, Norbert, Dr., D-3000 Hannover 91 (DE); Krauter, Heinrich, D-3057 Neustadt 1 (DE)
(74) Vertreter: Volker, Peter, Dr.

(56) Entgegenhaltungen:
- EP-A- 0 137 741
- EP-A- 0 235 296
- EP-A- 0 263 478
- US-A- 4 623 580
- US-A- 4 744 685
- PATENT ABSTRACTS OF JAPAN vol. 5, no. 206 (M-104)(878) 26 Dezember 1981; JP-A-56 121791
- PATENT ABSTRACTS OF JAPAN vol. 12, no. 459 (M-770)(3306) 02 Dezember 1988; JP-A-63 183880

## Beschreibung

Die Erfindung betrifft ein Thermofarbband, insbesondere Thermocarbonband, mit einem üblichen Träger und einer auf einer Seite des Trägers ausgebildeten Schicht einer Aufschmelzfarbe und einer sich darauf befindenden Haftschicht sowie ein zu dessen Herstellung besonderes geeignetes Verfahren.

Thermofarbbänder sind seit längerem bekannt. Sie weisen auf einem folienartigen Träger, beispielsweise aus Papier, einem Kunststoff oder dergleichen, eine Aufschmelzfarbe auf, insbesondere in Form einer kunststoff- und/oder wachsgebundenen Farbmittel- oder Rußschicht. Die Aufschmelzfarbe wird bei Thermofarbbändern mittels eines Wärmedruckkopfes geschmolzen und auf ein Aufzeichnungspapier bzw. ein Druckpapier übertragen. Thermische Drucker bzw. Wärmedruckköpfe, die für diesen Vorgang verwendet werden können, sind z. B. aus den DE-ASen 2 062 494 und 2 406 613 sowie der DE-OS 3 224 445 bekannt. Im einzelnen kann dabei z. B. wie folgt vorgegangen werden: Auf dem Wärmedruckkopf des Druckers wird ein aus beheizten Punkten bestehender und auf ein Papierblatt aufzudruckender Buchstabe ausgebildet. Der Wärmedruckkopf drückt das Thermofarbband auf das zu beschreibende Papier. Der aufgeheizte Buchstabe des Wärmedruckkopfes einer Temperatur von etwa 400^{o}C führt dazu, daß die Aufschmelzfarbe an der beheizten Stelle aufgeschmolzen und auf das damit in Kontakt stehende Papierblatt übertragen wird. Der benutzte Teil des Thermofarbbandes wird einer Spule zugeführt.

Das Thermofarbband kann verschiedene Aufschmelzfarben nebeneinander aufweisen. Mit der Kombination der Grundfarben Blau, Gelb und Rot lassen sich somit farbige Druckbilder herstellen. Gegenüber der üblichen Farbfotografie entfällt ein nachteiliges Entwickeln und Fixieren. Thermodrucker lassen sich mit großer Schreibgeschwindigkeit (ein DIN A₄ Blatt läßt sich in etwa 10 Sek. bedrucken) und ohne störende Nebengeräusche betreiben.

Neben den oben geschilderten Thermofarbbändern gibt es auch solche, bei denen das Wärmesymbol nicht durch Einwirkung eines Wärmedruckkopfes, sondern durch Widerstandsbeheizung eines speziell ausgestalteten folienartigen Trägers aufgeprägt wird. Die Widerstandsbeheizung erfolgt dadurch, daß die Aufschmelzfarbe und/oder deren Träger elektrisch leitende Materialien enthalten. Die Aufschmelzfarbe, die die eigentliche "Funktionsschicht" beim Druckvorgang ist, enthält darüber hinaus die bereits oben geschilderten Materialien. In der Fachwelt spricht man von einem "ETR"-Material ("Electro Thermal Ribbon"). Ein entsprechendes Thermotransfer-Drucksystem wird beispielsweise in der US-PS 4 309 117 beschrieben.

Bei den beiden oben beschriebenen Systemen ist die Schriftschärfe und die optische Dichte der erzeugten Schrift unter anderem von der Haftung der Aufschmelzfarbe auf dem Papier abhängig. Deren Haftung auf dem Papier ist proportional der Haftfläche und der Haftkraft. Bei rauhem Papier ist die Haftfläche gering, da nur die erhabenen Teile der Papieroberfläche von der geschmolzenen Aufschmelzfarbe benetzt werden. In der EP-A-0 137 532 und der DE-A-3 507 097 wird dieser Nachteil durch eine auf der Schicht der Aufschmelzfarbe ausgebildeten sogenannten Filling Layer behoben. Diese Filling - Layer, die aus einem im geschmolzenen Zustand niedrig-viskosen Material besteht, hat beim Druckvorgang die Aufgabe, in die Täler der rauhen Papieroberfläche zu fließen und so die Haftfläche zu erhöhen. Dieses System hat den Nachteil, daß bei sehr glattem Papier einer Rauhigkeit von mehr als 200 Bekk die geschmolzene Filling Layer beim Druckvorgang nicht mehr in das Papier eindringen kann. Sie bleibt als Schicht zwischen Papieroberfläche und Farbschicht bestehen. Dadurch kann sie im Sinne einer hold-off-Layer wirken, wie sie in der EP-A-0 042 954 beschrieben wird. Eine hold-off-Layer bewirkt aber eine mangelnde Dokumentenechtheit, da sie das Eindringen der Aufschmelzfarbe in das Papier verhindert. Sie wird daher in korrekturfähigen Thermotransferbändern eingesetzt. Für dokumentenechte Schrift ist eine hold-off-Layer-Wirkung unerwünscht.

Die EP-A-0 137 741 betrifft ein Thermofarbband, bei dem klebrigmachende Kohlenwasserstoffharze eingesetzt werden, um die Haftkraft der Aufschmelzfarbe Zu erhöhen und somit die Transfereigenschaften des Thermofarbbandes Zu verbessern.

Ausgehend von dem oben geschilderten Stand der Technik liegt der Erfindung die Aufgabe zugrunde, das eingangs beschriebene Thermofarbband so weiterzubilden, daß es die oben erwähnten Nachteile der bekannten Thermofarbbänder nicht aufweist und sowohl zum Schreiben auf rauhem als auch auf glattem Papier hervorragende Eignung zeigt.

Diese Aufgabe wird erfindungsgemäß dadurch gelöst, daß die Haftschicht ein in einem Paraffin in feinverteilter Form eingebettetes klebrigmachendes Kohlenwasserstoffharz enthält und das Paraffin der Heftschicht einen Schmelzpunkt von 60 bis 95°C aufweist.

Kennzeichen der Erfindung ist demzufolge die Ausbildung einer Haftschicht, die im wesentlichen aus einem Paraffin besteht, dem klebrigmachende Kohlenwasserstoffharze in feinverteilter Form einverleibt sind. Der Begriff "Kohlenwasserstoffharze" stellt eine Sammelbezeichnung für thermoplastische, niedrigmolekulare (Molekulargewischt im allgemeinen unter 2000) Polymere dar, die in der Vergangenheit unter anderem zum Modifizieren von Klebstoffen oder als Klebrigmacher für Kaugummi (Terpenharze) Verwendung fanden. Zu den ältesten Kohlenwasserstoffharzen gehören die Cumaron-Indenharze aus Steinkohlenteer-Destillaten. Aus Erdölkrackprodukten stammen die Petroleumharze, die entweder aus der C₄/C₆-Alkenfraktion, der C₈/C₁₀-Aromatenfraktion (Inden-, Vinyltoluole, Stryol und Homologe) oder der Dicyclopentadien-Fraktion erhalten werden. Die Terpenharze entstehen vor allen aus Dipenten, Pinenen, Limonen u.a., Terpenkohlenwasserstoffen, wie sie z. Beispiel bei der Herstellung terpenfreier etherischer Öle oder von Cellulose als Sulfatterpentin anfallen, durch kationische Polymerisation. Neuere Entwicklungen machen Gebrauch von reinen Monomeren, hauptsächlich Styrol oder Alkylstyrolen und ähnlichen Verbindungen, die copolymerisiert werden. Selbstverständlich fallen unter den Begriff Kohlenwasserstoffharze auch solche mit aliphatischer Struktur. Bei den Kohlenwassersstoffharzen kann es sich also auch um aromatische, aliphatische, alicyclische und gemischte Kohlenwasserstoffe, wie sie als Modifizierungsmittel für Klebstoffe, insbesondere Haft- und Schmelzkleber, Verwendung finden, handeln. Es ist ohne weiteres ersichtlich, daß die oben bezeichneten Kohlenwasserstoffharze lediglich beispielhaft sind. Somit soll darin keine Beschränkung gesehen werden. Vielmehr sind im Stand der Technik eine Vielzahl weiterer Kohlenwasserstoffharze bekannt, die im Sinne der Erfindung erfolgreich eingesetzt werden können.

Hauptbestandteil der Haftschicht des erfindungsgemäßen Thermofarbbandes ist ein Paraffin. Im Sinne der Erfindung soll unter "Paraffin" ein festes Gemisch reinigter, gesättigter, aliphatischer Kohlenwasserstoffe verstanden werden, das farb-, geruch- und geschmacklos ist, sich in Ether und Chloroform leicht, in Wasser und 90%igem Alkohol nich löst. Es handelt sich um eine feste Masse, deren Schmelztpunkt zwischen 60 und 95^{o}C, liegt. Als spezielle Beispiele von paraffinischen Materialien, die unter den hier gewählten Begriff "Paraffin" fallen, können Mikrowachs, Ceresin, Petrolatum und Fischer-Tropsch-Wachse angegeben werden.

Vorzugsweise enthält die Haftschicht das klebrigmachende Kohlenwasserstoffharz in einer Menge von 10 bis 45 Gew.-%. Die Stärke der Haftschicht kann weiten Schwankungen unterliegen. Vorzugsweise beträgt sie 0,2 bis 10 Mikrometer, insbesondere 1 bis 3 Mikrometer. Die untere Begrenzung ergibt sich aus den beschichtungstechnologischen Notwendigkeiten und ließe sich, sofern es technisch möglich wäre, durchaus noch unterschreiten. Wird der obere Grenzwert überschritten, dann wird hierdurch kein weiterer Vorteil erzielt. Es tritt dann sogar ein Nachteil in Form eines größeren Herstellungsaufwandes und eines höhreren Energiebedarfs beim Drucken auf. Grundsätzlich ist jedoch die Schichtstärke der Haftschicht für die mit der Erfindung angestrebten Effekte nicht von wesentlicher Bedeutung.

Der Haftschicht des erfindungsgemäßen Thermofarbbandes können verschiedene Additive einverleibt werden, um besondere zusätzliche Effekte zu erzielen. Hierbei kann es sich um Farbmittel, andere Wachse, inbesondere Esterwachse, die die Beschreibbarkeit von Overhead-Folien verbessern, und inerte Füllstoffe und dergleichen handeln.

Die Ausbildung der Haftschicht auf der Aufschmelzfarbe des erfindungsgemäßen Thermofarbbandes erfolgt vorzugsweise dadurch, daß eine das paraffinische Material und das klebrigmachende Kohlenwasserstoffharz enthaltende Schmelze nach üblichen Auftragstechnologien, so beispielsweise mit einer Rakel, auf die Oberfläche der Aufschmelzfarbe aufgetragen wird. Die Temperatur der Aufschmelzfarbe sollte dabei in der Regel 100 bis 130^{o}C betragen. Nach dem Auftrag läßt man die aufgetragenen Materialien lediglich abkühlen.

Technologisch läßt sich die vorliegende Erfindung, deren Kern in der Ausbildung einer besonderen Haftschicht besteht, wie folgt erläutern: Die Haftung der Aufschmelzfarbe auf dem Papier wird beim Druckvorgang nicht durch eine Vergrößerung der Haftfläche, sondern durch Erhöhung der Haftkraft verbessert. Hierbei ist zu bedenken, daß Thermofarbbänder eine Lagerstabilität über mehrere Jahre besitzen müssen, auch bei einer Temperatur oberhalb 50^{o}C. Der Einsatz eines klebrigmachenden Kohlenwasserstoffharzes ist ohne weiteres nicht möglich, da es leicht zum Verkleben des Thermofarbbandwickels kommt. Erfindungsgemäß wurde gefunden, daß das klebrigmachende Kohlenwasserstoffharz maskiert werden kann, so daß es bei der Lagerung bei Temperaturen oberhalb 50^{o}C nicht wirksam ist. Diese Maskierung wird durch Einbettung des klebrigmachenden Kohlenwasserstoffharzes in eine Paraffinmatrix erreicht. Erst oberhalb des Schmelzpunktes der Haftschicht, der im wesentlichen von dem Schmelzpunkt des Paraffins bestimmt wird, wird das klebrigmachende Kohlenwasserstoffharz in dem Paraffin homogen gelöst, so daß es seine Wirkung erst beim Druckvorgang entfalten kann. Klebrigmachende Kohlenwasserstoffharze der oben beschriebenen Art, wie sie beispielsweise bei der Herstellung von Schmelz- und Haftklebern verwendet werden, weisen, in Paraffin gelöst, ein temperaturabhängiges Lösungsgleichgewicht auf. Diese Eigenschaft macht sie für die Erfindung hervorragend geeignet. Bei Temperaturen oberhalb des Schmelzpunktes eines Kohlenwasserstoffharz-Paraffin-Gemisches sind die Kohlenwasserstoffharze im Paraffin homogen gelöst. Beim Abkühlen fällt das Kohlenwasserstoffharz vor Erreichen des Erstarrungspunktes in feinverteilter Form aus. Wird nun die erfindungsgemäß ausgebildete Haftschicht aus der Schmelze auf eine Aufschmelzfarbschicht aufgebracht, so fällt das Kohlenwasserstoffharz beim Abkühlen aus und ist durch seine Einbettung in die Paraffinmatrix maskiert. Erst beim Druckvorgang wird es wieder gelöst und kann die angestrebte Wirkung entfalten. Bei der bereits angesprochenen Einverleibung zusätzlicher Additive muß bedacht werden, daß dieses temperaturabhängige Lösungsgleichgewicht von Paraffin und Kohlenwasserstoffharz erhalten bleibt.

Die Erfindung soll nachfolgend anhand von Beispielen noch näher erläutert werden:

### Beispiel 1

Es wurde ein Thermofarbband hergestellt, bei dem die Aufschmelzfarbe 45 Gew.-% Paraffin eines Schmelzpunktes von etwa 68^{o}C, 40 Gew.-% Ethylenvinylacetat und 15 Gew.-% Ruß enthielt. Der Träger bestand aus einem Polyester. Die Stärke der Aufschmelzfarbe betrug etwa 5 Mikrometer. Die Haftschicht wies folgende Zusammensetzung auf: 3,5 Gew.-Teile Paraffin eines Schmelzpunktes von etwa 68^{o}C auf 0,5 Gew.-Teile Esterwachs und 1,0 Gew.-Teile Kohlenwasserstoffharz eines Schmelzpunktes von etwa 120^{o}C (KW 61 der Firma VfT (Verkaufsgesellschaft für Teererzeugnisse mbH)). Die Mischung wies einen Erstarrungspunkt von etwa 63^{o}C auf, während der Trübungspunkt der Schmelze beim Abkühlen bei etwa 97^{o}C in Erscheinung trat. Die Materialien der oben bezeichneten Haftschicht wurden geschmolzen und aus der Schmelze in einer Stärke von etwa 2 Mikrometern mit einer Walze auf die Schicht der Aufschmelzfarbe aufgetragen. Nach dem Abkühlen war ein einsatzfähiges Thermocarbonband entstanden. Es zeigt besondere Eignung beim Bedrucken rauhen Papiers einer Bekk-Glätte von < 50.

### Beispiel 2

Das Vorgehen des Beispiels 1 wurde dahingehend abgewandelt, daß zur Ausbildung der Haftschicht folgende Rezeptur herangezogen wurde: 3,0 Gew.-Teile Paraffin eines Schmelzpunktes von etwa 68^{o}C, 1,0 Gew.-Teile eines Esterwachses und 1,0 Gew.-Teile eines Kohlenwasserstoffharzes eines Schmelzpunktes von 130^{o}C (A 120 der Firma Hercules). Der im Beispiel 1 angesprochene Trübungspunkt wurde bei etwa 110^{o}C erreicht.

## Patentansprüche

1. Thermofarbband, insbesondere Thermocarbonband, mit einem üblichen Träger und einer auf einer Seite des Trägers ausgebildeten Schicht einer Aufschmelzfarbe und einer sich darauf befindenden Haftschicht, dadurch **gekennzeichnet,** daß die Haftschicht ein in einem Paraffin in feinverteilter Form eingebettetes, klebrigmachendes Kohlenwasserstoffharz enthält und das Paraffin der Haftschicht einen Schmelzpunkt von 60 bis 95^{o}C aufweist.

2. Thermofarbband nach Anspruch 1, dadurch gekennzeichnet, daß die Haftschicht eine Stärke von 0,2 bis 10 Mikrometern, insbesondere 1 bis 3 Mikrometern, aufweist.

3. Thermofarbband nach Anspruch 1 oder 2, dadurch gekennzeichnet, daß die Haftschicht zusätzlich ein Esterwachs enthält.

4. Thermofarbband nach einem der Ansprüche 1 bis 3, dadurch gekennzeichnet, daß die Haftschicht 10 bis 45 Gew.-% Kohlenwasserstoffharz enthält.

5. Thermofarbband nach einem der Ansprüche 1 bis 4, dadurch gekennzeichnet, daß die Haftschicht zusätzlich Farbmittel enthält.

6. Verfahren zur Herstellung eines Thermofarbbandes nach einem der vorhergehenden Ansprüche, dadurch gekennzeichnet, daß die Haftschicht nach üblichen Technologien auf die Oberfläche der sich auf dem Träger befindenden Aufschmelzfarbe aufgebracht wird.

## Claims

1. A thermal dye ribbon, especially a thermal carbon ribbon, with a usual carrier and a layer of hot-melt dye on one side of the carrier and with an adhesive layer on top of said layer of hot-melt dye, characterized in that the adhesive layer contains an adhesion-conferring hydrocarbon resin embedded in finely distributed form in a paraffin and that the paraffin of the adhesive layer has a melting point between 60 and 95°C.

2. A thermal dye ribbon according to Claim 1, characterised in that the adhesive layer has a thickness of between 0.2 and 10 micrometres and especially between 1 and 3 micrometres.

3. A thermal dye ribbon according to either Claim 1 or 2, characterized in that the adhesive layer additionally contains an ester wax.

4. A thermal dye ribbon according to any one of Claims 1 to 3, characterised in that the adhesive layer contains 10 to 45 per cent by weight of hydrocarbon resin.

5. A thermal dye ribbon according to any one of Claims 1 to 4, characterised in that the adhesive layer additionally contains a colouring agent.

6. A method for the production of a thermal dye ribbon according to any one of the above Claims, characterised in that the adhesive layer is applied to the surface of the hot-melt dye on the carrier through the use of usual technologies.

## Revendications

1. Ruban thermique, notamment ruban de carbone, thermique, comprenant un support usuel avec sur une face du support une couche d'une couleur fusible et par dessus celle-ci une couche d'accrochage, ruban caractérisé en ce que la couche d'accrochage est une résine d'hydrocarbures rendant collante, enrobée à l'état finement dispersé dans de la paraffine et la paraffine de cette couche d'accrochage présente un point de fusion compris entre 60 et 95°C.

2. Ruban thermique selon la revendication 1, caractérisé en ce que la couche d'accrochage a une épaisseur comprise entre 0,2 et 10 micromètres, notamment entre 1 et 3 micromètres.

3. Ruban thermique selon la revendication 1 ou 2, caractérisé en ce que la couche d'accrochage contient en plus une résine d'esters.

4. Ruban thermique selon l'une des revendications 1 à 3, caractérisé en ce que la couche d'accrochage contient entre 10 et 45 % en poids de résine d'hydrocarbures.

5. Ruban thermique selon l'une des revendications 1 à 4, caractérisé en ce que la couche d'accrochage contient en outre un colorant.

6. Procédé de fabrication d'un ruban thermique selon l'une des revendications précédentes, caractérisé en ce que la couche d'accrochage est appliquée selon les techniques usuelles à la surface d'une couleur fusible se trouvant sur le support.
